# EUROPÄISCHE PATENTSCHRIFT

(11) **EP 4 012 129 B1**
(45) Veröffentlichungstag und Bekanntmachung des Hinweises auf die Patenterteilung: **19.11.2025**
(21) Anmeldenummer: 20213204.9
(22) Anmeldetag: 10.12.2020
(51) Int. Cl.: E04B 1/68, C09K 3/10

(54) **DICHTBANDROLLE**
SEALING TAPE ROLL
ROULEAU DE BANDE D'ÉTANCHÉITÉ

(43) Veröffentlichungstag der Anmeldung: 15.06.2022
(73) Patentinhaber: ISO-Chemie GmbH, 73431 Aalen (DE)
(72) Erfinder:
(74) Vertreter: Wächter, Jochen

(56) Entgegenhaltungen:
- EP-A1- 1 705 232
- DE-U1- 202011 107 000

## Beschreibung

Die vorliegende Erfindung betrifft eine Dichtbandrolle aus einem Dichtband aus weichem, komprimierbarem Schaumstoff, welches zu einer verzögerten Rückstellung nach Komprimierung imprägniert ist und zumindest in Teilbereichen eine Substanz umfasst, die die Wärmeleitfähigkeit des Dichtbands reduziert.

Komprimierbare Dichtbänder werden zum Abdichten von Fugen zwischen einem Rahmenprofil, z.B. eines Fensters oder einer Tür, und einer Gebäudewand verwendet, um die Fugen gegen Luftzug und Schlagregen abzudichten. Üblicherweise sind solche Dichtbänder zur platzsparenden Lagerung, zum Transport und zur besseren Handhabung während der Montage komprimiert zu Dichtbandrollen aufgewickelt. Werden solche vorkomprimierten Dichtbänder in einer Fuge zwischen z.B. Fensterrahmen und Hauswand verbaut, stellt sich der Schaumstoff des Dichtungsbands elastisch zurück und dichtet die Fuge dadurch ab. Neben der Luftdurchlässigkeit und der Schlagregendichtheit kommt der Wärmeleitfähigkeit des Dichtbands als eine der wesentlichen Dichtbandeigenschaften besondere Bedeutung zu. Eine geringe Wärmeleitfähigkeit des Dichtbands erhöht die Wärmedämmung.

Im Allgemeinen weisen die für die Herstellung von Dichtbändern verwendeten Schaumstoffe aufgrund zahlreicher luftgefüllter Porenräume zwischen den Zellstegen eine verhältnismäßig geringe Wärmeleitfähigkeit auf, wodurch sie sich grundsätzlich für eine effektive Wärmedämmung eignen. Üblicherweise wird der Schaumstoff eines komprimierbaren Dichtbands jedoch zusätzlich mit einem klebrigen Imprägnat getränkt, um zur besseren Verarbeitbarkeit auf der Baustelle die Rückstellung des komprimierten Dichtbands in seinen vollständig expandierten Zustand zu verzögern. Die verzögerte Rückstellung wird bei der Abdichtung von Fugen oftmals ausgenutzt, indem der Schaumstoff zunächst zusammengedrückt in die abzudichtende Fuge eingefügt wird, woraufhin sich der Schaumstoff von selbst auf einen teilexpandierten Funktionszustand ausdehnt und die Fuge verschließt.

Allerdings hat das Imprägnieren des Schaumstoffs den unerwünschten Effekt, dass aufgrund der Materialeigenschaften des Imprägnats und dessen homogener Verteilung innerhalb des Schaumstoffs die Wärmeleitfähigkeit des Dichtbands erhöht wird. Eine mit einem solchen imprägnierten Dichtband abgedichtete Fuge verfügt dementsprechend über eine verminderte Wärmeisolierung.

Maßnahmen zur Verringerung der Wärmeleitfähigkeit von Fugendichtungsbändern sind beispielsweise aus der WO 2018/127381 A1 bekannt. Die WO 2018/127381 A1 offenbart ein Dichtband, das mit einer Imprägniermasse behandelt wurde, die Aerogel-Partikel aus pyrogener Kieselsäure enthält. Die eingebrachten Aerogel-Partikel sollen einer Verkleinerung der innerhalb des Schaumstoffs vorhandenen Porenräume aufgrund einer Komprimierung des Dichtbands entgegensteuern und somit die Wärmeleitfähigkeit des Dichtbandes insbesondere in einem komprimierten Zustand herabsetzen.

EP 1 705 232 A1 offenbart ein komprimierbares Dichtband aus Weichschaum, das zur verzögerten Rückstellung imprägniert ist und dessen Luftdurchlässigkeit durch Beimengung von expandierten Kunststoffkugeln, die aus einer Polymerschale mit darin enthaltenem Gas bestehen, verringert ist.

Der vorliegenden Erfindung liegt die Aufgabe zugrunde, ein zu einer Dichtbandrolle aufgewickeltes Dichtband bereitzustellen, das die Eigenschaften einer verzögerten Rückstellung und einer hohen Wärmedämmung mit einer guten Komprimierbarkeit kombiniert.

Diese Aufgabe wird durch eine Dichtbandrolle nach Anspruch 1 gelöst. Bevorzugte Ausführungsformen sind Gegenstand der abhängigen Ansprüche.

Eine erfindungsgemäße Dichtbandrolle besteht aus einem Dichtband aus weichem, komprimierbarem Schaumstoff, das zu einer verzögerten Rückstellung nach Komprimierung imprägniert ist und zumindest in Teilbereichen mindestens eine Substanz umfasst, die die Wärmeleitfähigkeit des Dichtbands reduziert. Das Dichtband weist eine Oberseite, eine Unterseite und zwei die Oberseite und die Unterseite verbindende Seitenflanken, eine Längsrichtung, die parallel zur Unterseite und zu den Seitenflanken sowie quer zu einer Querrichtung ausgerichtet ist, und eine Höhenrichtung, die senkrecht zur Unterseite des Dichtbands ausgerichtet ist, auf. Das Dichtband ist um eine Achse, die sich quer zur Längsrichtung des Dichtbands erstreckt, zur Dichtbandrolle derart aufgewickelt, dass die Oberseite einer Windung an der Unterseite einer angrenzenden Windung der Dichtbandrolle anliegt und die Seitenflanken des Dichtbands Stirnflächen der Dichtbandrolle bilden. Die Substanz besteht aus kleinen Kunststoffkugeln, die aus einer Polymerschale mit darin enthaltenem Gas bestehen und aufgrund von Erhitzung expandiert sind. Das Dichtband weist im aufgewickelten Zustand in der Dichtbandrolle eine komprimierte Höhe in Höhenrichtung von 5-30% der Ausgangshöhe des vollständig expandierten Dichtbands auf. Der imprägnierte Schaumstoff weist ein Raumgewicht von 30-70 kg/m³ auf. Die Oberflächen der Kunststoffkugeln sind derart modifiziert, dass sie eine hydrophobe Oberflächenschicht aufweisen. Die Wärmeleitfähigkeit des Dichtbands beträgt sowohl in einem teilkomprimierten Zustand mit einer Höhe von zwischen 40 und 75% der unkomprimierten Ausgangshöhe des Dichtbands als auch in einem unkomprimierten Zustand des Dichtbands ≤ 0,040 W/mK.

Auf diese Weise wird ein zu einer Dichtbandrolle aufgewickeltes Dichtband mit verzögerter Rückstellung bereitgestellt, wobei die mindestens eine Substanz die Wärmeleitfähigkeit des Dichtbands effektiv herabsetzt, wobei die Komprimierbarkeit des Dichtbands immer noch in hohem Ausmaß gegeben ist.

Dichtbänder erstrecken sich wesentlich weiter in ihrer Längsrichtung als in ihrer Querrichtung und werden daher zur platzsparendenden Lagerung um eine Drehachse zu einer Dichtbandrolle aufgewickelt, während dessen der Schaumstoff des Dichtbands stark komprimiert wird. Auch im teilkomprimierten Einbauzustand liegt keine vollständige Expansion des Dichtband-Schaumstoffs vor, da ein effektives Abdichten von Fugen auf diese Weise nicht gewährleistet werden könnte. Der Einbauzustand des Dichtbands ist als der teilkomprimierte Zustand definiert, in dem das Dichtband in einer Fuge zwischen einem Rahmenelement, z. B. einem Fenster- oder Türrahmen, und einer Gebäudemauer angeordnet ist. Dabei erstreckt sich die Längsrichtung des Dichtbands entlang der umlaufenden Fuge und das Dichtband liegt flächig mit der Unterseite und der Oberseite an dem Rahmenelement und an der Gebäudemauer an. Eine Seitenflanke des Dichtbands ist dann der Rauminnenseite und die gegenüberliegende Seitenflanke der Raumaußenseite zugewandt. Die Höhenrichtung des Dichtbands erstreckt sich senkrecht zur Unterseite zwischen dem Rahmenelement und der Gebäudemauer.

Eine hohe Komprimierbarkeit stellt somit eine wesentliche Grundlage für die vielseitige und flexible Einsetzbarkeit eines Dichtbands dar.

Das Dichtband besteht aus einem dauerelastischen Weichschaumstoff. Der Schaumstoff weist ein netzförmiges Grundgerüst auf, in denen Stege mit zwischengelagerten Zellmembranen angeordnet sind. Ein für die Erfindung geeigneter Schaumstoff ist ferner rückstellfähig, d.h., er sollte nach erfolgter Komprimierung wieder selbständig in den unkomprimierten Ausgangszustand zurückexpandieren. Das Dichtband besteht folglich aus einem beliebigen offenzelligen oder gemischtzelligen rückstellfähigen Schaumstoff ausgewählt aus der Gruppe umfassend Polyurethanschaum, Melaminharzschaum, Silikonschaum, PVC-Schaum oder Polyethylenschaum. In einer bevorzugten Ausführungsform ist der Schaumstoff ein Polyurethanschaum (PU-Schaum). Bevorzugt ist der Schaumstoff ein offenzelliger Schaumstoff, z.B. ein offenzelliger PU-Schaumstoff. Der Schaumstoff kann alternativ jedoch auch ein gemischtzelliger Schaumstoff sein, der sowohl offene als auch geschlossene Zellwände aufweist. Ferner kann der Schaumstoff auch ein retikulierter Schaumstoff (z.B. ein retikulierter PU-Schaumstoff) sein, bei dem alle oder zumindest ein Teil der Schaumstoffzellwände im Zuge einer Nachbehandlung perforiert wurden.

Derartige Rohschaumstoffe weisen ein Raumgewicht von 20-200 kg/m³, bevorzugt 20-50 kg/m³, besonders bevorzugt 28-30 kg/m³ auf.

Vorzugsweise weist der Weichschaum im Rohzustand eine Stauchhärte von mehr als 2 kPa auf. Bevorzugt liegt die Stauchhärte bei mehr als 2,1 kPa, mehr bevorzugt bei mehr als 2,2 kPa, besonders bevorzugt bei mehr als 2,3 kPa. Die Stauchhärte beträgt vorzugsweise weniger als 4 kPa, bevorzugt weniger als 3,8 kPa und mehr bevorzugt weniger als 3,6 kPa. Die Stauchhärte ist ein Maß für die Festigkeit des Schaumstoffes. Die hier angegeben Werte sind dabei auf eine Kompression von 40% gegenüber der Ausgangshöhe bezogen. Die Stauchhärte wird bestimmt nach DIN EN ISO 3386 und es wird der CV40 angegeben.

Der das Dichtband bildende Schaumstoff ist ferner wenigstens teilweise und bevorzugt vollständig mit einem klebrigen Imprägnat behandelt, um die Rückstellung des komprimierten Schaumstoffs nach dessen Kompression zu verzögern und somit ausreichend Zeit für das Abdichten selbst schwer zugänglicher oder besonders dünner Fugen bereitzustellen. Das Imprägnat ist vorzugsweise eine klebrige Lösung, Suspension oder Dispersion. Vorzugsweise weist es eine Acrylatdispersion auf. Bei einer vorteilhaften Ausführungsform weist die Acrylatdispersion in homogener Phase dispergierte Acrylatpolymerteilchen auf. Besonders bevorzugt ist der Schaumstoff mit einem Gewichtsanteil an Acrylatdispersion zur verzögerten Rückstellung derart imprägniert, dass das Dichtband bei 20°C und 50% relativer Luftfeuchtigkeit eine Rückstellung in weniger als 24 Stunden von einem Kompressionsgrad des Dichtbandes von ca. 9% bis 13% der Ausgangshöhe bis zum Fugenverschluss aufweist. Alternativ kann es auch von Vorteil sein, wenn Chlorparaffin oder Bitumen als Basis für das Imprägnat verwendet werden.

Das Imprägnat enthält ferner mindestens eine Substanz, die die Wärmeleitfähigkeit des Dichtbands reduziert. Im Zusammenhang mit der Erfindung sollen die Begriffe "Reduzieren", "Herabsetzen" oder "Verringerung" der Wärmeleitfähigkeit dahingehend verstanden werden, dass die Wärmeleitfähigkeit eines Dichtbands aufgrund der mindestens einen Substanz geringer ist als die eines ansonsten identischen Dichtbands, welches diese Substanz nicht enthält.

Die Substanz liegt in dem Imprägnat mit einem Anteil von 1-25 Gew.-%, bevorzugt 1-7 Gew.-%, mehr bevorzugt 3-6 Gew.-%, am meisten bevorzugt 5-6 % Gew.-%, jeweils bezogen auf 100 Gew.-% Imprägnat vor. Dabei löst sich die Substanz in dem Imprägnat nicht auf, sondern bleibt darin in Teilchenform vorhanden. Vorzugsweise ist die Substanz homogen in dem Imprägnat verteilt, d.h. die Substanz ist in dem Imprägnat bevorzugt dispergiert.

Das Imprägnat kann ferner einen oder mehrere Bindemittel, Füllstoffe und/oder Hilfsstoffe, z.B. Flammschutzmittel, Hydrophobierungsmittel, thermoexpandierbare Substanzen, Farbstoffe, UV-beständige Substanzen oder ähnliches, enthalten. Das Imprägnat kann dem Schaumstoff und dementsprechend dem Dichtband somit neben einer verzögerten Rückstellfähigkeit und einer verringerten Wärmeleitfähigkeit weitere Funktionalitäten verleihen, wie z.B. Flammschutz, UV-Schutz, Hydrophobie, Luftdichtheit oder eine Färbung. Entsprechend erfüllt das Dichtband vorzugsweise eine Mehrzahl von DIN-Normen hinsichtlich, z.B. des Brandverhaltens (z.B. DIN 4102-B1, DIN 4102-B2. DIN 4102-≥F30), der Verträglichkeit mit anderen Baustoffen, der Temperaturstabilität, der Schlagregendichtigkeit oder der UV-Beständigkeit.

In einer bevorzugten Ausführungsform wird der Schaumstoff des Dichtbands mittels Tränkung mit dem die Substanz umfassenden Imprägnat imprägniert. Dabei wird der Schaumstoff in das Imprägnat derart eingetaucht, dass das Imprägnat mitsamt der Substanz in die Schaumstoffzellen eindringt und die innere und äußere Zellstruktur vollständig oder zumindest teilweise benetzt. Daher sollte das für die Imprägnierung des Dichtbands verwendete Imprägnat vorzugsweise von durchschnittlicher Viskosität sein. Ferner kann es vorteilhaft sein, wenn das Dichtband einen offenzelligen Schaumstoff umfasst, um eine möglichst homogene Durchdringung und Verteilung des Imprägnats und damit der Substanz im Schaumstoff zu erzielen. Die Menge des vom Schaumstoff aufgenommenen Imprägnats kann im Anschluss optional durch Ab- bzw. Ausquetschen des getränkten Schaumstoffs abgestimmt worden sein.

Durch die Imprägnierung des Schaumstoffs wird die die Wärmeleitfähigkeit herabsetzende Substanz in das Dichtband eingebracht. Entsprechend wird die Substanz nicht während der Herstellung des Schaumstoffs den Ausgangsmaterialien beigemischt, sondern dem bereits hergestellten Rohschaumstoff nachträglich zugeführt. Dies erlaubt eine flexible Ausstattung des Dichtbands mit der mindestens einen Substanz.

In einer bevorzugten Ausführungsform ist die Substanz durch das Imprägnieren in dem Dichtband homogen verteilt, d.h. die Substanz weist eine Verteilung auf, die sich über die gesamte Breite und die gesamte Länge des Dichtbands weitestgehend gleichmäßig erstreckt. Erfindungsgemäß liegt die Substanz in dem finalen Dichtband der Dichtbandrolle mit einem Anteil von 0,2-15 Gew.-%, bevorzugt 0,3-10 Gew.-%, z.B. 0,3 Gew.-%, 1 Gew.-% oder 3 Gew.-%, vor.

Die Substanz sollte zudem derart dimensioniert sein, dass sie nach dem Imprägnieren in den Zellen des Schaumstoffs vorliegt. Die Substanz sollte daher aus einzelnen Teilchen bestehen, deren Durchmesser kleiner als 500 µm, bevorzugt kleiner als 400 µm, kleiner als 300 µm, kleiner als 200 µm und am meisten bevorzugt kleiner als 150 µm ist.

Die Substanz besteht aus Mikrosphären, d.h., aus kleinen Kunststoffkugeln, die aus einer Polymerschale mit darin enthaltenem Gas bestehen und aufgrund von Erhitzung expandiert sind, wobei die Kunststoffkugeln in expandiertem Zustand einen Durchmesser von 30-120 µm, bevorzugt 30-50 µm, z.B. 35 µm, 40 µm oder 45 µm, aufweisen. Erfindungsgemäß sind die Oberflächen der Kunststoffkugeln derart modifiziert, dass sie eine hydrophobe Oberflächenschicht aufweisen.

Die Kunststoffkugeln werden dem Imprägnat vorzugsweise in einem nicht expandierten Zustand mit einem Durchmesser von ca. 10 µm beigefügt, d.h. sie werden in dem Imprägnat dispergiert. Ein Expandieren der Kugeln erfolgt anschließend aufgrund der Temperaturerhöhung während des Trocknens des imprägnierten Schaumstoffs. Der imprägnierte Schaumstoff wird gewöhnlich bei Temperaturen von 70 °C bis 210 °C, bevorzugt bei ca. 100°C bis 190°C für einen Zeitraum von ca. 1 bis 20 min getrocknet. Aufgrund der Erhitzung dehnt sich das Gas innerhalb der Kunststoffkugeln aus und erhöht den Innendruck, während die Polymerschale hitzebedingt erweicht. Infolgedessen kommt es zu einer Erhöhung des Mikrosphärenvolumens auf gewöhnlich mehr als das Vierzigfache bis Sechzigfache des Ausgangsvolumens. Gleichzeitig verringert sich das spezifische Gewicht der Kunststoffkugeln von ungefähr 1.000 kg/m³ auf etwa 30 kg/m³. In anderen Ausführungsformen können dem Imprägnat auch teilweise oder bereits vollständig vorexpandierte Kunststoffkugeln beigemischt werden. Die aufgrund der Erhitzung expandierten Mikrosphären behalten ihr vergrößertes Volumen langfristig auch unter gewöhnlichen Temperaturbedingungen bei. Gleichzeitig bleiben die expandierten Kunststoffkugeln jedoch dauerelastisch, lassen sich also weiterhin innerhalb des Dichtbands komprimieren. Somit lässt sich das Dichtband trotz der darin befindlichen Kunststoffkugeln stark vorkomprimiert auf eine Dichtbandrolle aufwickeln.

Durch das Anlagern der expandierten Kunststoffkugeln innerhalb der Schaumstoffporen und/oder an den Zellwänden und Stegen der Schaumstoffzellstrukturen bilden die Kugeln knollenartige, gasgefüllte Vorsprünge, die zu einer Herabsetzung der Wärmeleitfähigkeit des Dichtbands führen.

Unter dem Begriff der Wärmeleitfähigkeit (auch Wärmeleitzahl λ, k oder κ) versteht man die Eigenschaft eines Stoffes, thermische Energie mittels Wärmeleitung in Form von Wärme zu transportieren, d.h., Wärmeleitfähigkeit ist bestimmt durch die Geschwindigkeit, mit der sich Wärme durch einen Stoff ausbreitet. Die Wärmeleitfähigkeit wird in Watt pro Meter mal Kelvin (W/mK) ausgedrückt.

Erfindungsgemäß beträgt die Wärmeleitfähigkeit des Dichtbands, das die hierin beschriebenen Kunststoffkugeln umfasst, sowohl in einem teilkomprimierten Zustand zwischen 40 und 75%, als auch in einem nicht-komprimierten Zustand ≤ 0,040 W/mK, bevorzugt ≤ 0,395 W/mK. Die im Rahmen dieser Anmeldung getätigten Angaben zur Wärmeleitfähigkeit beziehen sich auf eine Bestimmung unter den Normbedingungen gemäß DIN-Norm EN 12667 mit Hilfe eines dafür vorgesehenen Plattengeräts unter Berücksichtigung der Probenmaße und -dichte bei einer Mitteltemperatur der Probe von 10°C (siehe Beispiel unten).

Das finale Dichtband hat in einem vollständig expandierten Zustand eine Höhe von 5 mm - 200 mm, bevorzugt 10 mm - 120 mm, besonders bevorzugt 10 mm - 90 mm oder 20-80 mm.

Schließlich ist es von Vorteil, dass die Unterseite des Dichtbands eine Klebeschicht zur Verbindung des Dichtbands mit einem Rahmenelement aufweist. Die Unterseite des Dichtbands ist im zur Dichtbandrolle aufgewickelten Zustand radial nach außen gerichtet. Das Dichtband lässt sich dadurch entlang eines Rahmenelements abrollen und schnell mittels der Klebeschicht an diesem befestigen. Die Klebeschicht ist vorzugsweise als doppelseitiges Klebeband ausgebildet, das auf einer Außenseite mit einer abziehbaren Schutzfolie bedeckt ist. Die Klebeschicht kann zusätzlich oder alternativ auch auf der Oberseite des Dichtbands ausgebildet sein. Das Dichtband kann mittels der Klebeschicht auch mit der Gebäudemauer anstelle des Rahmenelements verbunden werden.

Weitere Merkmale und Vorteile der vorliegenden Erfindung ergeben sich aus der nachfolgenden Beschreibung unter Bezugnahme auf die Zeichnungen.
- Fig. 1: zeigt eine Ausführungsform einer erfindungsgemäßen Dichtbandrolle in einer perspektivischen Ansicht; und
- Fig. 2: zeigt eine schematische vergrößerte Querschnittsansicht eines Schaumstoffs, aus der die Zellstruktur des Schaumstoffs und die innerhalb der Schaumstoffzellen befindlichen Kunststoffkugeln ersichtlich sind.

Fig. 1 zeigt eine erfindungsgemäße Dichtbandrolle 1 in einer perspektivischen Ansicht. Die Dichtbandrolle 1 umfasst ein aufgewickeltes Dichtband 2. Das Dichtband 2 ist in Fig. 1 zur besseren Veranschaulichung seiner Bestandteile teilweise von der Dichtbandrolle 1 abgewickelt dargestellt, wobei ein bezüglich der Dichtbandrolle 1 äußeres Ende des Dichtbands 2 nicht zur Dichtbandrolle 1 aufgewickelt ist. Wie zu erkennen ist, ist das Dichtband 2 komprimiert zu der Dichtbandrolle 1 aufgewickelt, um eine platzsparende Lagerung der Dichtbandrollen 1 zu ermöglichen. Das Dichtband 2 ist zur verzögerten Rückstellung imprägniert. Der nicht zur Dichtbandrolle 1 aufgewickelte Teil des Dichtbands 2 ist in Fig. 1 in einem vollständig expandierten Zustand dargestellt.

Das Dichtband 2 besteht aus weichem, komprimierbarem Schaumstoff und weist eine Oberseite 4, eine Unterseite 6 und zwei die Oberseite 4 und die Unterseite 6 verbindende Seitenflanken 8, 10 auf. Eine Längsrichtung L des Dichtbands 2 ist parallel zur Unterseite 6 und zu den Seitenflanken 8, 10 und quer zur Querrichtung Q ausgerichtet. Im abgewickelten Zustand des Dichtbands 2 liegt dieses auf einer ebenen Oberfläche, beispielsweise auf einer Außenseite eines Rahmenelements auf, wobei in diesem Zustand die Seitenflanken 8, 10 senkrecht zur Oberseite 4 und zur Unterseite 6 ausgerichtet sind und sich das Dichtband 2 in einem vollständig expandierten Zustand befindet. Im komprimierten Zustand des Dichtbands 2 weisen die Seitenflanken 8, 10 eine geringere Höhe H1 auf als im expandierten Zustand des Dichtbands 2 (Höhe H2). D. h., dass der Abstand zwischen der Oberseite 4 und der Unterseite 6 im komprimierten Zustand geringer ist als im expandierten Zustand. Der Abstand zwischen den Seitenflanken 8, 10 bleibt beim Komprimieren des Dichtbands 2 im Wesentlichen unverändert.

Das Dichtband 2 ist um eine Achse A, die sich senkrecht zur Längsrichtung L und senkrecht zu den Seitenflanken 8, 10 des Dichtbands 2 erstreckt, zur Dichtbandrolle 1 aufgewickelt. In der Dichtbandrolle 1 liegt die Oberseite 4 einer Windung an der Unterseite 6 einer angrenzenden Windung der Dichtbandrolle 1 an und die Seitenflanken 8, 10 des Dichtbands 2 bilden Stirnflächen 12, 14 der Dichtbandrolle 1. Die Unterseite 6 ist bezüglich der Achse A bzw. der Dichtbandrolle 1 radial nach außen gerichtet ist, während die Oberseite 4 des Dichtbands 2 radial nach innen gerichtet ist. Eine Mantelfläche der Dichtbandrolle 1 umfasst daher die Unterseite 6 der äußersten Windung des Dichtbands 2 der Dichtbandrolle 1.

Vorzugsweise weist die Unterseite 8 des Dichtbands 2 eine Klebeschicht 16 zur Verbindung des Dichtbands 2 mit einem Rahmenelement auf. Beispielsweise wird diese Klebeschicht 16 durch ein doppelseitiges Klebeband gebildet, das mittels einer Klebefläche an dem Schaumstoff befestigt ist. Eine gegenüberliegende, vom Schaumstoff abgewandte Klebefläche des Klebebands ist mit einer Abdeckschicht 18 bedeckt, um die Klebefläche zu schützen und ein Verkleben der einzelnen Windungen der Dichtbandrolle 1 zu vermeiden. Zur Montage des Dichtbands 2 ist eine solche Abdeckschicht 18 von der Klebeschicht 16 stückweise abzuziehen und die Dichtbandrolle 1 ist entlang einer Außenfläche eines Rahmenelements abzurollen. Die Abdeckschicht 18 besteht beispielsweise aus Silikonpapier. Durch die Klebeschicht 16 wird die Unterseite 6 des Dichtbands 2 mit dem Rahmenelement verbunden. Es können auch zunächst Dichtbandstreifen von der Dichtbandrolle 1 in der benötigten Länge abgeschnitten werden, die dann am Rahmenelement befestigt werden.

Fig. 2 zeigt eine schematische vergrößerte Querschnittsansicht eines Schaumstoffs 20, aus der die Zellstruktur des Schaumstoffs 20 und die innerhalb der Schaumstoffzellen 22 befindlichen Kunststoffkugeln 24 ersichtlich sind. Die einzelnen Schaumstoffzellen 22 sind durch Zellstege 28 voneinander getrennt. Die Kunststoffkugeln 24 wurden über ein Imprägnat nachträglich in die Schaumstoffzellen 22 des Dichtbands 2 eingebracht. Daraufhin lagern sich die Kunststoffkugeln 24 innerhalb der Schaumstoffzellen 22 und/oder an den Zellstegen 28 an und reduzieren die Wärmeleitfähigkeit des Dichtbands 2.

Die vorliegende Erfindung wird durch das folgende Beispiel weiter veranschaulicht, aber nicht beschränkt.

### Beispiele

### 1. Vergleich der Wärmeleitfähigkeit von Dichtbändern mit oder ohne Kunststoffkugeln

In dem hierin beschriebenen Beispiel wurde die Wärmeleitfähigkeit gemäß DIN EN 12667 bei einer mittleren Probentemperatur von 10°C an vier unterschiedlichen Dichtbandproben mit einer Dicke von jeweils 30 mm und einem Raumgewicht zwischen 62 kg/m³ und 66 kg/m³ gemessen. Es wurde keine Konditionierung der Probenkörper vorgenommen. Zur Vermeidung einer Massenänderung während der Prüfung wurden die Probekörper in dünne Klarsichtfolie eingepackt.

Die folgenden Proben wurden gemessen:
- Probe 1:: PU-Schaumstoff Dichtband + Imprägnat ohne Kunststoffkugeln (unkomprimiert)
- Probe 2:: PU-Schaumstoff Dichtband + Imprägnat ohne Kunststoffkugeln (auf 64% der Ausgangshöhe komprimiert)
- Probe 3:: PU-Schaumstoff Dichtband + Imprägnat mit Kunststoffkugeln (unkomprimiert)
- Probe 4:: PU-Schaumstoff Dichtband + Imprägnat mit Kunststoffkugeln (auf 64% der Ausgangshöhe komprimiert)

Die Messergebnisse für die Wärmeleitfähigkeit der unterschiedlichen Dichtbandproben sind in Tabelle 1 aufgeführt.

**Tab. 1 Wärmeleitfähigkeitsmessung von Dichtbändern mit oder ohne Kunststoffkugeln**

| **Proben-Nr.** | **Wärmeleitfähigkeit λ in W/mK** |
|---|---|
| 1 | 0,0440 |
| 2 | 0,0445 |
| 3 | 0,0391 |
| 4 | 0,0394 |

Aus den in Tabelle 1 zusammengefassten Messergebnissen geht hervor, dass in Gegenwart von Kunststoffkugeln die Wärmeleitfähigkeit eines imprägnierten Dichtbands aus PU-Schaumstoff sowohl im teilkomprimierten Zustand (Einbausituation) als auch im unkomprimierten Zustand um über 11 % verringert werden konnte.

## Patentansprüche

1. Dichtbandrolle (1) aus einem Dichtband (2) aus weichem, komprimierbarem Schaumstoff (20), wobei das Dichtband zu einer verzögerten Rückstellung nach Komprimierung imprägniert ist und zumindest in Teilbereichen mindestens eine Substanz umfasst, die die Wärmeleitfähigkeit des Dichtbands (2) reduziert,
wobei das Dichtband (2) eine Oberseite (4), eine Unterseite (6) und zwei die Oberseite (4) und die Unterseite (6) verbindende Seitenflanken (8, 19), eine Längsrichtung (L), die parallel zur Unterseite (6) und zu den Seitenflanken (8, 10) sowie quer zu einer Querrichtung (Q) ausgerichtet ist, und eine Höhenrichtung (H), die senkrecht zur Unterseite (8) des Dichtbands (2) ausgerichtet ist, aufweist;
wobei das Dichtband (2) um eine Achse (A), die sich quer zur Längsrichtung (L) des Dichtbands (2) erstreckt, zur Dichtbandrolle (1) derart aufgewickelt ist, dass die Oberseite (4) einer Windung an der Unterseite (6) einer angrenzenden Windung der Dichtbandrolle (1) anliegt und die Seitenflanken (8, 10) des Dichtbands (2) Stirnflächen (12, 14) der Dichtbandrolle (1) bilden;
wobei die Substanz aus kleinen Kunststoffkugeln (24) besteht, die aus einer Polymerschale mit darin enthaltenem Gas bestehen und aufgrund von Erhitzung expandiert sind, wobei die Kunststoffkugeln in expandiertem Zustand einen Durchmesser von 30-120 µm aufweisen;
**dadurch gekennzeichnet, dass**
das Dichtband (2) im aufgewickelten Zustand in der Dichtbandrolle (1) eine komprimierte Höhe (H1) in Höhenrichtung (H) von 5-15 % der Ausgangshöhe (H2) des vollständig expandierten Dichtbands (2) aufweist;
der imprägnierte Schaumstoff ein Raumgewicht von 30-70 kg/m³ aufweist;
die Oberflächen der Kunststoffkugeln derart modifiziert sind, dass sie eine hydrophobe Oberflächenschicht aufweisen; und
die Wärmeleitfähigkeit des Dichtbands (2) sowohl in einem teilkomprimierten Zustand mit einer Höhe von zwischen 40 und 75% der unkomprimierten Ausgangshöhe (H2) des Dichtbands (2) als auch in einem unkomprimierten Zustand des Dichtbands (2) ≤ 0,040 W/mK beträgt.

2. Dichtbandrolle (1) nach Anspruch 1, **dadurch gekennzeichnet, dass** der Schaumstoff (20) ein rückstellfähiger Schaumstoff ausgewählt aus der Gruppe umfassend Polyurethanschaum, Melaminharzschaum, Silikonschaum, PVC-Schaum oder Polyethylenschaum ist.

3. Dichtbandrolle (1) nach einem der vorhergehenden Ansprüche, **dadurch gekennzeichnet, dass** die Substanz in dem Dichtband (2) homogen verteilt ist.

4. Dichtbandrolle (1) nach einem der vorhergehenden Ansprüche, **dadurch gekennzeichnet, dass** die Substanz derart dimensioniert ist, dass sie in den Zellen (22) des Schaumstoffs (20) des Dichtbands (2) vorliegt.

5. Dichtbandrolle (1) nach einem der vorhergehenden Ansprüche, **dadurch gekennzeichnet, dass** die Unterseite (6) des Dichtbands eine Klebeschicht (16) zur Verbindung des Dichtbands (2) mit einem Rahmenelement aufweist.

6. Dichtbandrolle (1) nach einem der vorhergehenden Ansprüche, **dadurch gekennzeichnet, dass** die Kunststoffkugeln im expandierten Zustand einen Durchmesser von 30-50 µm aufweisen.

7. Dichtbandrolle (1) nach einem der vorhergehenden Ansprüche, **dadurch gekennzeichnet, dass** die Kunststoffkugeln im expandierten Zustand komprimierbar sind.

8. Dichtbandrolle (1) nach einem der vorhergehenden Ansprüche, **dadurch gekennzeichnet, dass** die Wärmeleitfähigkeit des Dichtbands (2) sowohl in dem teilkomprimierten Zustand als auch in dem unkomprimierten Zustand des Dichtbands (2) ≤ 0,395 W/mK beträgt.

## Claims

1. A sealing tape roll (1) produced from a sealing tape (2) made of soft, compressible foam material (20), wherein the sealing tape is impregnated for a delayed resilience after compression and, at least in subsections, comprises at least one substance which reduces the thermal conductivity of the sealing tape (2),
wherein the sealing tape (2) has an upper side (4), a lower side (6) and two side flanks (8, 19) linking the upper side (4) and the lower side (6), a longitudinal direction (L) which is orientated parallel to the lower side (6) and to the side flanks (8, 10) as well as transversely to a transverse direction (Q), and a height direction (H) which is orientated at right angles to the lower side (8) of the sealing tape (2);
wherein the sealing tape (2) is rolled up into the sealing tape roll (1) about an axis (A) which extends transversely to the longitudinal direction (L) of the sealing tape (2) in a manner such that the upper side (4) of one turn bears against the lower side (6) of an adjoining turn of the sealing tape roll (1) and the side flanks (8, 10) of the sealing tape (2) form end faces (12, 14) of the sealing tape roll (1);
wherein the substance consists of small plastic spheres (24) which consist of a polymer shell with gas contained therein and which have been expanded as a result of heating, wherein, in the expanded state, the plastic spheres have a diameter of 30-120 µm;
**characterized in that**
in the rolled-up state in the sealing tape roll (1), the sealing tape (2) has a compressed height (H1) in the height direction (H) of 5-15 % of the initial height (H2) of the fully expanded sealing tape (2);
the impregnated foam material has a bulk density of 30-70 kg/m³;
the surfaces of the plastic spheres are modified in a manner such that they have a hydrophobic surface layer; and
the thermal conductivity of the sealing tape (2) is ≤ 0.040 W/mK both in a partially compressed state with a height of between 40 and 75 % of the uncompressed initial height (H2) of the sealing tape (2) as well as in an uncompressed state of the sealing tape (2).

2. The sealing tape roll (1) as claimed in claim 1, **characterized in that** the foam material (20) is a resilient foam material selected from the group comprising polyurethane foam, melamine resin foam, silicone foam, PVC foam or polyethylene foam.

3. The sealing tape roll (1) as claimed in one of the preceding claims, **characterized in that** the substance in the sealing tape (2) is homogeneously distributed.

4. The sealing tape roll (1) as claimed in one of the preceding claims, **characterized in that** the substance is dimensioned in a manner such that it is present in the cells (22) of the foam material (20) of the sealing tape (2).

5. The sealing tape roll (1) as claimed in one of the preceding claims, **characterized in that** the lower side (6) of the sealing tape has an adhesive layer (16) for connecting the sealing tape (2) to a frame element.

6. The sealing tape roll (1) as claimed in one of the preceding claims, **characterized in that** in the expanded state, the plastic spheres have a diameter of 30-50 µm.

7. The sealing tape roll (1) as claimed in one of the preceding claims, **characterized in that** in the expanded state, the plastic spheres are compressible.

8. The sealing tape roll (1) as claimed in one of the preceding claims, **characterized in that** the thermal conductivity of the sealing tape (2) is ≤ 0.395 W/mK both in the partially compressed state as well as in the uncompressed state of the sealing tape (2).

## Revendications

1. Rouleau de bande d'étanchéité (1), constitué d'une bande d'étanchéité (2) en mousse (20) souple, compressible, la bande d'étanchéité étant imprégnée pour un rappel en position retardé après compression et comprenant au moins dans des zones partielles au moins une substance qui réduit la conductibilité thermique de la bande d'étanchéité (2),
la bande d'étanchéité (2) comportant une face supérieure (4), une face inférieure (6) et deux flancs latéraux (8, 19) reliant la face supérieure (4) et la face inférieure (6), une direction longitudinale (L), qui est parallèle à la face inférieure (6) et aux flancs latéraux (8, 10) et qui est orientée à la transversale d'une direction transversale (Q) et une direction en hauteur (H), qui est orientée à la perpendiculaire de la face inférieure (8) de la bande d'étanchéité (2) ;
la bande d'étanchéité (2) étant enroulée autour d'un axe (A), qui s'étend à la transversale de la direction longitudinale (L) de la bande d'étanchéité (2) pour former le rouleau de bande d'étanchéité (1), de telle sorte que la face supérieure (4) d'une spire sur la face inférieure (6) s'applique sur une spire adjacente du rouleau de bande d'étanchéité (1) et que les flancs latéraux (8, 10) de la bande d'étanchéité (2) forment des faces frontales (12, 14) du rouleau de bande d'étanchéité (1) ;
la substance étant constituée de petites billes (24) en matière plastique qui sont constituées d'une coque en polymère avec un gaz contenu à l'intérieur et qui sont expansées suite à un échauffement, à l'état expansé, les billes en matière plastique présentant un diamètre de 30 à 120 µm ;
**caractérisé en ce que**
à l'état enroulé, la bande d'étanchéité (2) présente dans le rouleau de bande d'étanchéité (1) une hauteur comprimée (H1) dans la direction en hauteur (H) de 5 à 15 % la hauteur (H2) de la bande d'étanchéité (2) totalement expansée ;
la mousse imprégnée présente un poids volumique de 30 à 70 kg/m³ ;
les surfaces des billes en matière plastique sont modifiées de sorte à présenter une couche superficielle hydrophobe ; et
aussi bien dans un état partiellement comprimé à une hauteur comprise entre 40 et 75 % de la hauteur initiale (H2) non comprimée de la bande d'étanchéité (2), qu'également dans un état non comprimé de la bande d'étanchéité (2), la conductibilité thermique de la bande d'étanchéité (2) est ≤ 0,040 W/mK.

2. Rouleau de bande d'étanchéité (1) selon la revendication 1, **caractérisé en ce que** la mousse (20) est une mousse susceptible d'être rappelée en position, sélectionnée dans le groupe comprenant une mousse de polyuréthane, une mousse de résine mélamine, une mousse de silicone, une mousse de PVC ou une mousse de polyéthylène.

3. Rouleau de bande d'étanchéité (1) selon l'une quelconque des revendications précédentes, **caractérisé en ce que** la substance est distribuée de manière homogène dans la bande d'étanchéité (2).

4. Rouleau de bande d'étanchéité (1) selon l'une quelconque des revendications précédentes, **caractérisé en ce que** la substance est dimensionnée de sorte à être présente dans les cellules (22) de la mousse (20) de la bande d'étanchéité (2).

5. Rouleau de bande d'étanchéité (1) selon l'une quelconque des revendications précédentes, **caractérisé en ce que** la face inférieure (6) de la bande d'étanchéité comporte une couche adhésive (16), destinée à relier la bande d'étanchéité (2) avec un élément de cadre.

6. Rouleau de bande d'étanchéité (1) selon l'une quelconque des revendications précédentes, **caractérisé en ce que** dans l'état expansé, les billes en matière plastique présentent un diamètre de 30 à 50 µm.

7. Rouleau de bande d'étanchéité (1) selon l'une quelconque des revendications précédentes, **caractérisé en ce que** dans l'état expansé, les billes en matière plastique sont compressibles.

8. Rouleau de bande d'étanchéité (1) selon l'une quelconque des revendications précédentes, **caractérisé en ce qu'**aussi bien dans l'état partiellement comprimé, qu'également dans l'état non comprimé de la bande d'étanchéité (2), la conductibilité thermique de la bande d'étanchéité (2) est ≤ 0,395 W/mK.
